# EUROPÄISCHE PATENTSCHRIFT

(11) **EP 3 054 033 B1**
(45) Veröffentlichungstag und Bekanntmachung des Hinweises auf die Patenterteilung: **28.11.2018**
(21) Anmeldenummer: 15000356.4
(22) Anmeldetag: 06.02.2015
(51) Int. Cl.: C23C 18/12

(54) **Verfahren zur Herstellung farbiger Oberflächen auf Aluminium und Zink**
Method for producing coloured surfaces on aluminium and zinc
Procédé de fabrication de surfaces colorées en aluminium et zinc

(43) Veröffentlichungstag der Anmeldung: 10.08.2016
(73) Patentinhaber: SEPIES GmbH, 85591 Vaterstetten (DE)
(72) Erfinder: Pießlinger-Schweiger, Siegfried, 85591 Vaterstetten (DE); Böhme, Olaf, 85435 Erding (DE)
(74) Vertreter: Wibbelmann, Jobst

(56) Entgegenhaltungen:
- EP-A2- 1 179 575
- EP-A2- 1 288 245
- DE-A1- 4 338 360
- DE-A1- 19 715 940
- DE-A1- 19 813 709
- US-B1- 6 605 365

## Beschreibung

Die vorliegende Erfindung betrifft ein umweltfreundliches Verfahren zur Herstellung farbiger Oberflächen auf Aluminium und Zink mit metallischem Aussehen, hoher Beständigkeit, guter Reinigungsfähigkeit und einem weiten Verwendungsspektrum sowie Gegenstände oder Metalle, die derartige Oberflächen aufweisen.

### Stand der Technik

Es besteht ein besonderes Bedürfnis nach farbigen Metalloberflächen, die neben ihrer "Farbigkeit" noch den Oberflächenglanz bzw. die Oberflächenerscheinung und -struktur des zugrundeliegenden Metalls, sowie eine hohe Beständigkeit und Gebrauchseigenschaften für eine breite Verwendung aufweisen. Derartige Metalloberflächen sind kaum bekannt. Das übliche Erscheinungsbild "metallischer" Oberflächen wird meist nicht durch das Metall selbst erhalten, sondern mittels spezieller metallisch erscheinender Zusätze in aufgetragenen Lackschichten oder sonstigen Schutzschichten.

Aluminium und Zink werden als kostengünstige und leicht zu verarbeitende Werkstoffe in breitem Umfang für dekorative und technische Verwendungen eingesetzt. Wegen ihrer ungenügenden Korrosionsbeständigkeit werden sie meist mit Schutzschichten versehen, die den metallischen Charakter der Oberflächen verdecken.

Nach dem Stand der Technik gibt es folgende Verfahren, um farbige Metalloberflächen mit ausreichender Beständigkeit herzustellen:

### Lackieren:

Lackschichten bestehen aus einer organischen Matrix, die nach Wunsch mit Pigmenten angereichert wird.

Lacke bestehen aus Harzen, die mit Lösemittel verdünnt uns damit streich- oder spritzfähig gemacht werden. Nach dem Auftragen verdunsten die Lösemittel, wodurch die Lackschichten verfestigt werden. Zweikomponentenlacke bestehen aus Kunstharzen, die kurz vor dem Auftragen mit einer reaktiven Substanz (Härter) vermischt werden, was einen Polymerisationseffekt bewirkt, der die Lacke verfestigt.

Pulverlacke bestehen aus Kunststoffpulvern, die elektrostatisch auf die zu lackierenden Oberflächen aufgebracht und anschließend thermisch eingebrannt werden. Dabei werden die Pulverschichten auf Temperaturen im Bereich von 200°C bis 250°C erhitzt, wodurch sie schmelzen und nach dem Abkühlen eine dichte, glatte und geschlossene Schicht bilden.

Lackschichten sind wesentlich dicker als die erfindungsgemäßen Schichten und, wenn sie farbig sind, nicht transparent. Metalliceffekte von Lackschichten entstehen durch die Einlagerung entsprechender Metallpartikel als Pigmente. Zudem sind Lackschichten nicht dauerhaft beständig gegen UV-Strahlen, Alterung, Rissbildung und Temperaturen über ca. 200°C. Lackierte Metalloberflächen werden daher in der Regel nicht für hochwertige, dauerhafte architektonische Anwendungen eingesetzt.

### Emaillieren:

Zum Emaillieren werden auf die zu beschichtenden Metalloberflächen Schichten, bestehend aus Suspensionen mit niedrig schmelzendem Glaspulver vermischt mit anorganischen Pigmenten, aufgebracht und anschließend mit hohen Temperaturen aufgeschmolzen. Dadurch entsteht eine dicke, glasartige und opake Oberflächenschicht .Die zum Emaillieren benötigten Temperaturen liegen in Bereichen, in denen Metalle wie Aluminium, Kupfer, Messing oder Zink längst ihre Festigkeit verloren haben. Lediglich Stahl eignet sich für dieses Verfahren. Emailschichten sind spröde und neigen schon bei leichter Verformung der Oberflächen zum Abplatzen, weshalb Emaillieren nur für fertige Werkstücke geeignet ist.

In der Patentliteratur sind Verfahren zur Erzeugung von farbigen Sol-Gel-Schichten auf Metalloberflächen unter Verwendung anorganischer Pigmente beschrieben. Diese Schichten sind durchwegs wesentlich um etwa den Faktor 10 dicker als die erfindungsgemäßen Schichten. Sie sind opak, nicht transparent und weisen ein Aussehen wie Emaille auf.

Ein entsprechendes Verfahren wird in der DE 197 15 940 beschrieben. Derartige Oberflächen entsprechen nicht den Anforderungen des Marktes und finden bisher keine Anwendung auf Metalloberflächen im Sinne der vorliegenden Erfindung.

### Chemisches Färben

Verfahren zum chemischen Färben von Metalloberflächen beruhen auf der Bildung von farbigen Oxid- oder Salzschichten, wie Brünieren von Stahl. Sie sind durchwegs nicht ausreichend beständig gegen Korrosion oder sehr empfindlich gegen Verfärbungen durch Fingerabdrücke und machen meist eine zusätzliche schützende Beschichtung erforderlich. Diese Oberflächen weisen nicht das metallische Aussehen auf, wie es der vorliegenden Erfindung zu Grunde liegt. Für Oberflächen auf Aluminium und Zink sind gegenwärtig keine üblicherweise angewandten chemischen Färbeverfahren bekannt.

### Anodisieren

Anodisieren, auch Eloxieren, wird bevorzugt auf Aluminiumoberflächen angewandt, um diesen die erforderlichen Eigenschaften hinsichtlich Korrosions- und Verschleißfestigkeit zu verleihen. Dazu werden die Aluminiumoberflächen in ein Säurebad getaucht und in einem Gleichstromkreis als Anode geschaltet. Der während der Behandlung an den Oberflächen freigesetzte Sauerstoff bildet mit dem in Lösung gehenden Aluminium eine mit der Dauer der Behandlung wachsende Schicht aus Aluminiumoxid. Diese ist hart und gut gegen Korrosion beständig. Diese Schichten sind selbst farblos und wesentlich dicker als erfindungsgemäße Schichten. Eloxieren ist ein Verfahren, bei dem die Legierung Teil der chemischen Reaktion zur Schichtbildung ist, weshalb nur spezielle Aluminiumqualitäten ("Eloxalqualität") für dieses Verfahren geeignet sind.

Es ist Stand der Technik, durch Eloxieren hergestellte Schichten durch anschließende Einlagerung von organischen Pigmenten zu färben. Derartige gefärbte Oberflächen sind opak und zeigen nicht mehr den ursprünglichen metallischen Glanz der unbehandelten Oberflächen. Organische Pigmente sind nicht beständig gegen ultraviolette Bestrahlung und viele chemische Einflüsse. Sie bleichen im Sonnenlicht aus, verlieren ihre Farbe und werden unansehnlich. Im Bereich der Außenarchitektur, wie Fassaden, eingesetzte farbige, eloxierte Aluminiumoberflächen neigen zu Korrosion, altern, bleichen aus, neigen zu Verschmutzung und erfordern einen namhaften Pflegeaufwand. Bei Temperaturen über 150°C werden Eloxalschichten leicht rissig. Wegen ihrer Härte und vergleichsweise hohen Schichtdicken sind eloxierte Aluminiumoberflächen kaum verformbar, weshalb sie meist nur auf fertigen Bauteilen Anwendung finden.

Bei der vorliegenden Erfindung geht es nun aber gerade darum, die Oberflächenerscheinung der zugrundeliegenden Metalloberfläche dauerhaft zu erhalten. Um dieses Ziel zu erreichen, wird erfindungsgemäß ein glaskeramischer Überzug bereitgestellt, der einerseits Transparenz, d.h. Durchsichtigkeit, auf die eigentliche metallische Oberfläche ermöglicht und diese gleichzeitig dauerhaft vor Korrosion schützt.

Andererseits hat sich die Erfindung zum Ziel gesetzt, der Oberfläche eine farbige Erscheinung zu verleihen. Aus diesem Grunde werden in die glaskeramische Beschichtung anorganische Pigmente eingebracht, die regelmäßig selbst als nicht transparent einzustufen sind. Um dennoch die Transparenz zu erhalten, werden diese Pigmente nur in einer solchen Anzahl und Anordnung eingebracht, dass es nicht zu einer vollständigen Abdeckung der überschichteten metallischen Oberfläche durch die Farbpigmente kommt

### Zusammenfassung der Erfindung

Die vorliegende Erfindung betrifft ein Verfahren zur Herstellung farbiger Oberflächen auf Aluminium und Zink, die neben der Farbe weiterhin den ursprünglichen metallischen Charakter der Oberflächen aufweisen und gleichzeitig die Oberflächen dauerhaft gegen Korrosion und Verschmutzung schützen, sowie Gegenstände, die derartige Oberflächen aufweisen. Der Ausdruck "farbig" bedeutet hierbei, dass sich die Oberfläche von der Farbe der unbehandelten Metalloberflächen unterscheidet. Beispielsweise können die Oberflächen in allen, durch anorganische Pigmente und deren Mischungen erzielbaren Farben wie Blau, Braun, Gelb, Grün, Weiß, Grau oder Schwarz, gefärbt sein, wobei der metallische Glanz und die Struktur durch die sich unterhalb der farbigen Schicht befindliche Metalloberfläche breitgestellt werden. Die erfindungsgemäß hergestellten farbigen Metalloberflächen weisen auf einer durch chemische Behandlung optimierten Metalloxidschicht eine transparente, glaskeramische Beschichtung auf, die anorganische (in der Regel nicht transparente) Farbpigmente enthält und durch thermische Härtung einer Sol-Gel-Beschichtung erzeugt wurde. Im Fall von Aluminium und Zink erfolgt im ersten Schritt eine Behandlung der Metalloberflächen in einer wässrigen Lösung, die Wasserstoffperoxid oder ein anderes geeignetes Oxidationsmittel enthält, um eine homogene, farblose, transparente und nur einige Moleküllagen dicke Oxidschicht zu erhalten, die den festen Verbund der Sol-Gel-Schichten mit den Metalloberflächen gewährleistet.

Im nächsten Schritt wird beispielsweise durch Spritzen, Sprühen oder Walzen eine transparente auf Siliziumdioxid basierende Sol-Gel-Beschichtung aufgebracht und anschließend thermisch gehärtet, wobei die Schichtdicke der Sol-Gel-Beschichtung beim Aufbringen so gewählt wird dass die fertige Sol-Gel-Beschichtun nach dem thermischen Härten eine Schichtdicke von 0,5 bis 5 µm, bevorzugt 1 bis 4 µm aufweist und porenfrei dicht ist, um die darunter liegenden Aluminium- oder Zinkoberflächen gegen Korrosion und Oxidation zu schützen. Die Beschichtung enthält anorganische Farbpigmente, die in Anordnung und Anzahl gezielt in der Weise eingebracht und verteilt sind, die spezielle Farb- und Glanzeffekte bewirkt. Der Durchmesser dieser Farbpigmente liegt bevorzugt unter 1 µm und damit regelmäßig unterhalb der Dicke der Sol-Gel-Schicht. Die Durchmesser der Farbpigmente liegen in einem Bereich von 500 bis 1.500 nm. Die Anzahl und Verteilung der Pigmente pro beschichteter Flächeneinheit ist variabel und wird so gewählt, dass die darunter liegenden Metalloberflächen nicht vollständig durch die Pigmente bedeckt werden und in wesentlichen Anteilen durch die transparente Beschichtung sichtbar bleiben. Es werden Mengen (g/kg) vvon Pigmenten verwendet im Bereich von 40 g/kg bis 200 g/kg, basierend auf der Menge an Sol-Gel. Dies verleiht einerseits den Oberflächen Farben mit wählbarer Farbtiefe kombiniert mit dem ursprünglichen metallischen Glanz und der Oberflächenstruktur der Metalloberflächen.
Im Falle von Aluminium und Zink, im Weiteren "Metalle" genannt, hat es sich als vorteilhaft herausgestellt, wenn eine Oberflächenbehandlung mit einer Peroxidlösung durchgeführt wurde. Bei dieser Oberflächenbehandlung wird eine Oxidschicht in bekannter Weise auf der Aluminiumoberfläche erreicht, die eine optimale Haftung der Sol-Gel-Schichten bewirkt. Dem Fachmann sind die genauen Verfahrensmaßnahmen zum Erhalt einer Oxidschicht auf Aluminium und Zink bekannt, so dass an dieser Stelle eine ausführliche Darstellung unterbleiben kann.
Die erfindungsgemäß hergestellten Oberflächen sind farbig, transparent reflektierend, anorganisch, beständig gegen UV-Bestrahlung und Temperaturen bis 400°C sowie Korrosion. Sie sind lebensmittelecht, wasser- und schmutzabweisend und besitzen Antigraffiti- und Antifingerprint-Eigenschaften.

### Beschreibung der Erfindung

Gegenstand der Erfindung sind farbige Metalloberflächen auf Aluminium und Zink, die die Nachteile der bisherigen farbigen Metalloberflächen überwinden und deutlich verbesserte Eigenschaften hinsichtlich Farbgestaltung, Korrosionsbeständigkeit und Gebrauchsfähigkeit aufweisen, sowie ein Verfahren zur Herstellung solcher farbiger Metalloberflächen sowie Gegenständen mit diesen farbigen Metalloberflächen. Mit dem erfindungsgemäßen Verfahren können Gegenstände aus Aluminium oder Zink vollständig oder teilweise gefärbt werden. Insbesondere können die gesamten Oberflächen oder nur bestimmte Stellen der Oberflächen gefärbt werden. Im Rahmen der vorliegenden Erfindung ist somit eine Bezugnahme auf eine "zu färbende Oberfläche" immer dahingehend zu verstehen, dass die zu färbende Oberfläche auf verschiedenen Flächen des Gegenstands angeordnet sein kann oder auch nur bestimmte Stellen von ein oder mehreren Flächen davon darstellen kann.
Die erfindungsgemäßen farbigen Metalloberflächen werden zunächst durch eine Vorbehandlung so konditioniert, dass sie eine homogene Metalloxidschicht aufweisen als Haftvermittlerzwischen der Metalloberfläche und der Sol-Gel-Beschichtung.
In einem nächsten Schritt wird auf die konditionierten Oberflächen, d.h. die behandelte Metalloxidschicht, eine anorganische Sol-Gel-Beschichtung, bevorzugt auf der Basis von Siliziumdioxid, aufgebracht mit einer Schichtdicke von 0,5 bis 5,0 µm, vorzugsweise von 1 bis 4 µm. Die Art der Beschichtung wird so gewählt, dass sie transparent ist und eine Einbrenntemperatur unter 300 °C bevorzugt von 180°C bis 250°C aufweist, sodass die Metalloberfläche während des Einbrennens nicht erweicht. Weiter muss die gewählte Sol-Gel-Beschichtung eine ausreichende Beständigkeit gegen Chemikalien, Temperatur und Korrosion aufweisen. Sie muss dauerhaft beständig sein gegen Temperaturen bis 400°C und im Salzsprühtest mindestens 200 Stunden Belastung ohne Schaden überstehen.
Der Sol-Gel-Beschichtung werden anorganische Pigmente zugegeben, wobei die Farben frei wählbar sind.
Eine wesentliche Eigenschaft der Pigmente stellt die Größe der Pigmentkörner dar. Sie sollte im Durchmesser von 500 nm bis 1500 nm, bevorzugt kleiner als 1 µm sein. Die Größe der Pigmente kann durch vorhergehende Zerkleinerung, beispielsweise durch eine Kugelmühle, entsprechend eingestellt und durch Filtration gesichert werden. Dadurch kann sichergestellt werden, dass später alle Pigmentteilchen in der Sol-Gel-Schicht eingeschlossen und ausreichend überdeckt sind, um sie vor korrosiven Angriffen zu schützten. Weiterhin wird dadurch sichergestellt, dass die Eigenschaften der farbigen glaskeramischen Beschichtung ausschließlich durch das gehärtete Sol-Gel selbst bestimmt werden und die Pigmente keinen Einfluss auf die Gebrauchseigenschaften der farbigen Beschichtungen haben.
Die definierte Größe der Pigmentkörner ermöglicht im Beschichtungsprozess eine gleichmäßige Verteilung der Pigmente auf den zu beschichtenden Oberflächen und sie verbessert die Streuung des einfallenden und des von der darunter liegenden Edelstahloberfläche reflektierten Lichts und erhöht die optische Intensität der Farben. Es hat sich gezeigt, dass die anorganischen Farbpigmente einen Durchmesser von 500 nm bis 1.500 nm haben sollten.
Menge und Verteilung der Pigmentkörner werden beim Auftragen der Sol-Gel-Schichten so gewählt, dass sie die darunter liegenden Metalloberflächen nicht vollständig, sondern nur teilweise bedecken und verdecken und Letztere mit dem ihnen eigenen Glanz und ihrer Struktur noch teilweise unbedeckt und sichtbar sind. Es werden Mengen (g/kg) von Pigmenten verwendet im Bereich von 40 g/kg biss 200 g/kg, basierend auf der Menge an Sol-Gel. Dadurch bleibt der metallische Charakter der beschichteten Oberflächen sichtbar erhalten.
Durch die Menge an Pigmentkörnern pro Flächeneinheit sind Farbtiefe und Farbintensität in einem weiten Bereich frei wählbar, der von Metalloberflächen mit einem leichten Farbschimmer bis hin zu intensiv gefärbten Oberflächen mit metallischem Glanz reicht.
Im Ergebnis entsteht daraus eine sehr breite Palette von höchst attraktiven, farbigen Metalloberflächen wie sie mit keinem der bisher bekannten Verfahren auch nur annähernd erzielbar sind.
In dem erfindungsgemäßen Verfahren wird erreicht, dass die Dichte und/oder die Verteilung der anorganischen Farbpigmente eine gleichmäßige Anordnung dieser Pigmente in der Beschichtung möglich machen. Dadurch ergibt sich, dass die Metalloberfläche zwischen den Pigmentpartikeln hindurch noch teilweise sichtbar bleibt, so dass die beschichtete Metalloberfläche noch einen metallischen Glanz aufweist. Sehr wahrscheinlich kommt es beim erfindungsgemäßen Verfahren zu einer weitgehenden und spontanen Entmischung von Pigmenten und Beschichtungsmaterial. In Folge dieser Entmischung kann es dann zu einer Sedimentation der Pigmente an die Metalloberfläche kommen. Diese Sedimentation findet unmittelbar nach dem Auftrag des Beschichtungsmaterials statt wobei zugleich oder unmittelbar im Anschluss daran durch Verdunstung des im Beschichtungsmaterial enthaltenen Lösemittels die Beschichtung sich verfestigt. Im Ergebnis wird dann über den Pigmenten eine transparente, glatte Deckschicht aus dem Sol-Gel-Material erhalten. Somit übt dann im Ergebnis diese Sol-Gel-Beschichtung auch eine Schutzfunktion gegenüber den Pigmenten aus, die nicht mehr direkt durch Umwelteinflüsse (unter anderem Korrosion) angreifbar sind.

### Das Verfahren

Die Erfindung betrifft somit ein Verfahren zur Herstellung einer transparenten, farbigen Oberfläche auf Aluminium oder Zink, umfassend die Schritte:
- Entfetten und Reinigen, um eine metallische saubere Oberfläche herzustellen.
- gegebenenfalls Behandeln der Oberfläche mit einer wässrigen Lösung enthaltend Peroxide,
- Aufbringen einer transparenten Siliziumdioxid Sol-Gel-Beschichtung, die anorganische Farbpigmente enthält, auf die Oberfläche, und
- Thermische Härtung der aufgebrachten Beschichtung, wobei eine transparente glaskeramische Beschichtung erzeugt wird, bei der die beschichtete Metalloberfläche nicht vollständig durch die Farbpigmente bedeckt wird.

Anders ausgedrückt lässt sich das erfindungsgemäße Verfahren auch umschreiben als ein Verfahren zur Herstellung einer transparenten, farbigen Metalloberfläche bzw. zur Herstellung von Gegenständen, die eine transparente, farbige Metalloberfläche aufweisen, umfassend die Schritte:
(i) Bereitstellen einer Metalloberfläche und gegebenenfalls Reinigen der zu färbenden Oberfläche des Metalls;
(ii) Behandeln der zu färbenden Oberfläche des Metalls durch ein Verfahren, umfassend das Behandeln der zu färbenden Oberfläche mit einer wässrigen Lösung, enthaltend ein Oxidationsmittel bevorzugt ein Peroxid (üblicherweise gefolgt von: Spülen der behandelten Oberfläche mit Wasser, und Trocknen);
(iii)Erzeugen einer transparenten glaskeramischen Beschichtung durch ein Verfahren, umfassend das Aufbringen einer transparenten Siliziumdioxid Sol-Gel-Beschichtung, die anorganische Farbpigmente enthält, auf der behandelten Oberfläche aus Schritt (ii) (behandelte Metalloxidschicht), und anschließend eine thermische Härtung, wobei eine transparente glaskeramische Beschichtung aus der Sol-Gel-Beschichtung erzeugt wird.

Unter dem Begriff "Metalloxidschicht" versteht man die Oxidschicht, die sich auf einer Metalloberfläche durch Reaktion des Metalls mit Sauerstoff ausbildet. Diese Oxidschicht ist farblos, transparent und besteht aus Aluminiumoxiden oder Zinkoxiden. Der Begriff "transparente farbigen Metalloberfläche", so wie hier verwendet, bedeutet, dass ein Farbeindruck durch anorganische Pigmente in der glaskeramischen Beschichtung erzeugt wird, jedoch - an Stellen wo sich keine Pigmente befinden - Lichtstrahlen durch die glaskeramische Beschichtung auf die darunterliegende Metalloberfläche fallen können und von dieser wieder reflektiert werden, sodass ein metallischer Eindruck entsteht.

Das erfindungsgemäße Verfahren zur Herstellung der farbigen Metalloberflächen umfasst somit die Schritte (i) bis (iii), bevorzugt besteht es ausschließlich aus diesen Schritten:
In Schritt (i) wird Zink oder Aluminium (die "Metalle") bereitgestellt. Erfindungsgemäß bevorzugt werden Zink- oder Aluminiumlegierungen, wie sie in der Architektur für Bedachungen und Fassaden verwendet werden.

Um eine homogene Verteilung der anorganischen Pigmente zu erreichen, kann es unter Umständen notwendig sein, die eine oder andere der folgenden Erwägungen zu berücksichtigen. So kann es vorteilhaft sein, die Größe der Farbpigmentpartikel so auszuwählen, dass sich aufgrund des spezifischen Gewichtes und der Größe der Partikel keine stabile Suspension bilden kann. So wurde beobachtet, dass besonders solche Suspensionen (d.h. Lösungen, die auf der Oberfläche des Metalls aufgebracht werden, um eine Sol-Gel-Beschichtung zu bilden) im Rahmen des erfindungsgemäßen Verfahrens ganz besonders geeignet sind, bei denen man eine Entmischung feststellt, wenn nicht durch ständiges Rühren oder andere Maßnahmen bis zum Auftrag der Suspension auf die Metalloberfläche dafür gesorgt wird, dass die Farbpigmente homogen verteilt und stabil suspendiert vorliegen. In diesem Fall ist es dann auch vorteilhaft, den Auftrag durch Spritzen zu erreichen. Bei dieser Verfahrensvariante kommt es dann sehr wahrscheinlich bereits während des Auftrags zu einer Entmischung der Suspension.

Aus der DE 43 38 360 A1 sind zwar grundsätzlich ähnliche glasartige Beschichtungen bekannt, die auch auf Aluminium oder Zink aufgebracht werden können. Gemäß dem Beispiel 4 dieser Offenlegungsschrift werden beispielsweise matte Beschichtungen auf Edelstahl erzielt. Dies erreicht man dadurch, dass man die Beschichtung in einem ziehenden Verfahren aufträgt. Dabei erhält man eine Schicht, die im gesamten Querschnitt und auch an der Oberfläche Pigmente aufweist, wodurch sie matt und rau wird. Eine solche Oberfläche kann kein metallisches Aussehen aufweisen. Derartige Oberflächen lassen sich auch leicht von erfindungsgemäß erhaltenden transparenten, farbigen Metalloberflächen unterscheiden, da sie aufgrund ihrer rauen Oberfläche unansehnlich und schlecht zu reinigen sind. Die erfindungsgemäß erhaltene glatte Oberfläche mit dem erwünschten Metallglanz wird hier nicht beobachtet.

In dem zuvor beschriebenen Verfahren nach dem Stand der Technik wird es in der Regel auch nicht zu dem hier eher erwünschen Entmischungsvorgang kommen, denn gemäß der DE 43 38 360 A1 weisen die eingesetzten Metallverbindungen regelmäßig einen Partikeldurchmesser von 1 bis 100 nm, bzw. im Fall von transparenten Schichten von 1 bis 20 nm, auf. Die eingesetzten Suspensionen sind folglich als stabil anzusehen, so dass man das erfindungsgemäße wünschenswerte Entmischungsverhalten beim Auftrag der Beschichtungslösung auf einer Oberfläche nicht beobachtet.

Die zu färbenden Metalloberflächen können durch Bearbeitung vor dem Färben unterschiedliche Glanzgrade und Strukturen aufweisen. Derartige Verfahren zur Vorbearbeitung sind beispielhaft Schleifen, Strahlen, mechanisches oder elektrolytisches oder chemisches Polieren, Dessinieren oder Beizen.

Das Ausgangsmaterial kann als Blech, Profil oder Produkt, z.B. als Bestandteil eines fertigen Bauteils, vorliegen. Die Oberfläche des zu färbenden Metalls sollte nicht beschichtet und insbesondere sauber, fettfrei und nicht korrodiert sein. Gegebenenfalls können vorhandene Beschichtungen oder Korrosionsprodukte vor Anwendung des erfindungsgemäßen Verfahrens mechanisch oder chemisch entfernt werden.

Das Reinigen kann beispielsweise in einer alkalischen Abkochentfettung (beispielsweise mit AK 161 der Firma Schlötter) erfolgen, anschließend gefolgt von einer Spülung der Oberfläche mit Wasser und Trocknen.

In Schritt (ii) werden die zu färbenden Oberflächen für einen Zeitraum von bevorzugt 1-10 Minuten in eine wässrigen Lösung getaucht, die ein Oxidationsmittel, bevorzugt ein Peroxid enthält. Gegebenenfalls erfolgt dann ein Spülschritt mit Wasser.

Die erfindungsgemäße chemische Behandlung in Schritt (ii) ist nicht zu verwechseln mit einem üblichen Beizverfahren, bei dem gezielt Metall von der Oberfläche eines metallischen Werkstücks abgetragen wird. Die besondere Wirkung des erfindungsgemäßen Verfahrens ist darauf zurückzuführen, dass zunächst eine homogene Metalloxidschicht als Haftvermittler für die nachfolgende Sol-Gel-Beschichtung hergestellt wird.

Die bei der chemischen Behandlung eingesetzte wässerige Lösung umfasst ein Oxidationsmittel, bevorzugt ein Peroxid. Im Anschluss an die Behandlung wird das Werkstück mit Wasser, vorzugsweise entionisiertem Wasser, gespült und getrocknet bevor das Werkstück der Behandlung gemäß Schritt (iii) unterzogen wird.

Schritt (iii) umfasst die Erzeugung der glaskeramischen, farbigen Sol-Gel-Beschichtungen.

Sol-Gel-Beschichtungen bestehen in der Regel aus zwei Reaktionskomponenten, die kurz vor der Verarbeitung in einem festen Verhältnis zueinander gemischt werden. Dieser Mischung wird zuletzt als dritte Komponente eine Verdünnung, meist ein Alkohol, zugemischt. Durch die Verdünnung werden die Konzentration der Reaktionsmischung und die Viskosität des fertigen Ansatzes eingestellt.

Es versteht sich für den Fachmann, dass das Sol-Gel zunächst in Form eines flüssigen Sols mit darin schwebenden kolloidalen Partikeln aufgebracht wird, das sich anschließend in ein Gel umwandelt und nach thermischer Härtung schließlich eine feste, harte Deckschicht bildet. Wenn also vom "Auftragen der Sol-Gel-Beschichtung" bzw. dem "thermischen Härten der Sol-Gel-Beschichtung" die Rede ist, weiß der Fachmann, in welchem Zustand sich das Sol-Gel-System dabei befindet.

Das Sol-Gel ist bevorzugt ein Kieselsol, basierend auf Silanen, die in Lösemittel gelöst werden, wobei das Kieselsol bevorzugt zudem ein oder mehrere weitere Sol-bildende Elemente enthält, bevorzugt ein oder mehrere Elemente aus der Gruppe bestehend aus Al, Ti, Zr, Mg, Ca und Zn, wobei diese Elemente die Si-Atome in den kolloidalen Strukturen ersetzen. Bevorzugte Sol-Gel-Beschichtungen/Sol-Gel-Lacke sind in EP 2145980 beschrieben. Hiermit wird insbesondere Bezug genommen auf die in EP 2145980 beschriebenen Sol-Gel-Beschichtungen sowie das Verfahren zu deren Anwendung.

Die Ausgangsverbindungen zur Bildung der bevorzugten Sole und schließlich der Sol-Gel-Beschichtung sind bevorzugt hydrolysierbare Silane der Formel SiR4, wobei die 4 Reste R 2-4 hydrolysierbare Reste OR' und 0-2 nicht-hydrolysierbare Reste R" umfassen. Diese Ausgangs-Silane können also auch als Si(OR')₄₋ₙR"ₙ mit n = 0,1 oder 2 dargestellt werden. Wenn zusätzliche Sol-bildende Elemente, wie sie eben beschrieben wurden, eingesetzt werden, sind entsprechende Verbindungen gemäß den Wertigkeiten der Elemente als Ausgangsverbindungen zu wählen, etwa AlR₃, usw.

Die hydrolysierbaren Reste OR' sind Hydroxy-, Alkoxy- und/oder Cycloalkoxyreste. Geeignete Beispiele hierfür umfassen etwa Hydroxy-, Methoxy-, Ethoxy-, n-Propoxy-, Isopropoxy-, n-Butoxy-, i-Butoxy-, t-Butoxy-, Pentoxy-, Hexoxy-, Cyclopentyloxy-, Cyclohexyloxyreste, wobei insbesondere Ethoxy-, n-Propoxy- und Isopropoxyreste bevorzugt werden. Die hydrolysierbaren Reste OR' können gleich oder verschieden voneinander sein.

Die nicht-hydrolysierbaren Reste R", so sie vorhanden sind, sind Alkyl- und/oder Cycloalkylreste. Geeignete Beispiele hierfür umfassen etwa Methyl-, Ethyl-, n-Propyl-, Isopropyl-, n-Butyl-, i-Butyl-, t-Butyl-, Pentyl-, Hexyl-, Cyclopentyl-, Cyclohexylreste, wobei insbesondere Methyl-, Ethyl-, n-Propyl- und Isopropylreste bevorzugt werden. Die nicht-hydrolysierbaren Reste R" können ebenfalls gleich oder verschieden voneinander sein.

Die Ausgangsverbindungen der bevorzugten Sole können aus einer einzigen Art von Silan bestehen, häufig werden sie aber Gemische aus mehreren Silanen (und gegebenenfalls zusätzlichen Sol-bildenden Ausgangsverbindungen anderer Elemente) umfassen. Bevorzugt ist, dass zumindest eine der Komponenten der Ausgangsverbindungen ein Silan der Formel Si(OR')₄₋ₙR"ₙ mit n = 0 ist, also Si(OR')4. Beispielsweise kann ein bevorzugter Sol-Gel-Lack die Ausgangsmaterialien TEOS (Tetraethoxyorthosilan) und MTES (Methyltriethoxysilan) und/oder DMDES (Dimethyldiethoxysilan) umfassen.

Daneben können natürlich auch andere, auf dem Gebiet der Sol-Gel-Systeme übliche Zusatzstoffe eingesetzt werden, beispielsweise zusätzliche Netzwerkbildner, wie etwa Acryloxypropyltrimethoxysilan bzw. Methacryloxypropyltrimethoxysilan, die für weitere organische Vernetzungen sorgen können, insbesondere wenn ein nicht unerheblicher Teil der Ausgangsverbindungen sogenannte netzwerkwandelnde Verbindungen der Formel Si(OR')₄₋ₙR"ₙ mit n = 1 oder 2 sind.

Im Sol sind die Ausgangsverbindungen zum Teil zu den entsprechenden Hydroxyverbindungen (etwa Orthokieselsäure, Trihydroxyalkylsilan, usw.) hydrolysiert, was durch die Zugabe eines Katalysators, etwa von Säure, begünstigt werden kann. Aufgrund der hohen Neigung zur Kondensation dieser Hydroxyverbindungen können diese nun unter Abspaltung von Wasser zu kleineren Siloxannetzwerken kondensieren. In dem Sol liegen bereits kolloidale Partikel vor, die Siloxan-Bindungen enthalten. Siloxan-Bindungen sind Bindungen der Form ≡Si-O-Si≡, wobei "≡" drei voneinander unabhängige beliebige Bindungen mit anderen Elementen, insbesondere mit OH, OR' und R", symbolisiert, wodurch eine dreidimensionale vernetzte Struktur in den kolloidalen Partikeln entsteht. Dabei haben OR' und R" dieselbe Bedeutung wie oben.
Die Sol-Gel-Beschichtung weist bevorzugt eine Einbrenntemperatur von unter 300°C, bevorzugt von 180°C bis 250°C, auf. Bevorzugt ist die Sol-Gel-Beschichtung vor Zugabe der anorganischen Farbpigmente farblos. Bevorzugt werden die Farbpigmente als Suspension in dem Sol-Gel aufgebracht. Bevorzugt wird die Menge der Farbpigmente derart eingestellt, dass die beschichteten Oberflächen nur teilweise durch Pigmente bedeckt sind, sodass bevorzugt die unter der glaskeramischen Schicht angeordnete Metalloberfläche durch die glaskeramische Schicht hindurch an den Stellen sichtbar ist, wo keine anorganischen Farbpigmente vorhanden sind. Durch den Grad der Bedeckung mit anorganischen Farbpigmenten, d.h. durch den Gewichtsanteil der anorganischen Farbpigmente in dem Sol-Gel, können Farbintensität- und Tiefe eingestellt werden.
Die Viskosität des Sol-Gel-Lacks kann vom Fachmann eingestellt werden. Es ist bekannt, dass das Sol bei entsprechend hoher Verdünnung in seinem Lösemittel ausreichend dünnflüssig ist, um durch Spritzen, Sprühen, Walzen oder Streichen aufgebracht zu werden.
Geeignete Lösemittel für das Sol sind Wasser und vor allem Alkohole wie Methanol, Ethanol, n-Propanol oder Isopropanol, wobei Ethanol und Isopropanol aufgrund ihrer physikalischen Eigenschaften und der geringen Toxizität ihrer Dämpfe bevorzugt werden.
Das Sol-Gel, das in Schritt (iii) verwendet wird, enthält anorganische Farbpigmente, z.B. SICOCER® Schwarz 10901, SICOCER® Blau 2502, oder SICOCER® Rot 2355 von BASF. Erfindungsgemäß kann eine oder mehrere Sorten von anorganischen Farbpigmenten verwendet werden. Falls unterschiedliche Sorten von Farbpigmenten verwendet werden, können diese in gleichen oder unterschiedlichen Mengen verwendet werden. Es werden Mengen (g/kg) von Pigmenten verwendet im Bereich von 40g/ kg bis 200 g/kg, basierend auf der Menge an Sol-Gel. Die Menge der Pigmente (g/kg) wird über das spezifische Gewicht der Pigmente so normiert, dass stets die gleiche Anzahl von Pigmentkörnern pro Flächeneinheit (Pigmentdichte) erzielt wird.

Die anorganischen Farbpigmente weisen bevorzugt einen maximalen Durchmesser von unter 1 µm auf. Bevorzugt wird der gewünschte maximale Durchmesser durch Sieben oder Filtrationsverfahren sichergestellt.

Die Zumischung der Pigmente erfolgt in die Verdünnung, wodurch die gewünschte Konzentration an Pigmenten in der fertigen Mischung leicht gezielt einzustellen ist. Im Mischprozess wird durch intensives Rühren eine Suspension der Pigmente hergestellt, deren Homogenität von entscheidender Bedeutung für die Gleichmäßigkeit der beschichteten Oberflächen ist. Da die Dichte der Verdünnung und der Pigmente sich deutlich unterscheiden, muss im gesamten Fertigungs- und Beschichtungsprozess durchgehend ausreichend intensiv gemischt werden, um die Suspension stabil zu halten.

Die Sol-Gel-Beschichtung weist vor dem Aufbringen eine niedrige Viskosität ähnlich Wasser und ein deutlich geringeres spezifisches Gewicht als die suspendierten Pigmente auf. Daher entmischen sich die Suspensionen unmittelbar nach dem Auftragen und die Pigmente lagern sich an die Metalloberflächen an. Durch die geringe Größe der Pigmentkörner wird somit eine ausreichende Überdeckung der Pigmentkörner durch die Sol-Gel-Schicht gewährleistet.

Die Eigenschaften der beschichteten Metalloberflächen werden somit ausschließlich durch die Eigenschaften der verwendeten Sol-Gel-Beschichtung und nicht durch die Eigenschaften der verarbeiteten Pigmente bestimmt.

Die Sol-Gel-Beschichtung in Schritt (iii) wird bevorzugt durch Spritzen oder Walzen aufgebracht, Aufsprühen oder Aufstreichen sind ebenfalls möglich. Vorzugsweise erfolgt er jedoch durch Spritzen, da dies eine genaue Kontrolle der pro Flächeneinheit aufgebrachten Menge ermöglicht.

Nach dem Beschichten können die Oberflächen getrocknet werden, bis das Lösemittel verdunstet ist. Die getrockneten Oberflächen werden anschließend thermisch gehärtet. Die thermische Härtung in Schritt (iii) erfolgt bevorzugt bei einer Temperatur von unter 300°C, bevorzugt in einem Bereich von 160°C bis 280°C. Bevorzugt erfolgt die Härtung für die Dauer von ca. 20 bis 60, vorzugsweise von 30 Minuten bei Temperaturen im Bereich von 160°C bis 280°C bevorzugt 180°C bis 220°C an Luft. Beim erfindungsgemäßen Verfahren wandelt sich das Sol-Gel (wenn man die Farbpigmente außer Acht lässt) in eine farblose, transparente, glasartige Schicht um.

Die thermische Härtung kann im erfindungsgemäßen Verfahren regelmäßig so durchgeführt werden, dass weder die Farbe der Sol-Gel-Beschichtung noch der darunter liegende Metalloberfläche verändert wird. Das heißt, die thermische Beanspruchung sowohl des Sol-Gels als auch der Metalloberfläche führt nicht dazu, dass Verfärbungen entstehen können, die ihren Ursprung nicht in den Farbpigmenten selber haben.

Die glaskeramische Beschichtung weist bevorzugt eine Dicke von 0,5-5,0 µm, bevorzugt 1,0-5,0 µm, oder 0,5-3,0 µm und am meisten bevorzugt 1,0-4,0 µm auf. Bevorzugt weist die glaskeramische Beschichtung eine gleichmäßige Dicke mit Schwankungen von bevorzugt weniger als 10% der Schichtdicke auf. Insbesondere ist der Durchmesser der anorganischen Farbpigmente/Pigmente kleiner als der Durchmesser der glaskeramischen Beschichtung, die aus der Sol-Gel-Beschichtung erzeugt wurde.

Pigmente, deren Durchmesser gleich oder größer ist als die Schichtdicke der Sol-Gel-Schicht, werden nicht oder nicht ausreichend überdeckt und ragen aus der Oberfläche der Beschichtung heraus. Sie rauen die Oberfläche auf und sind selbst den Einflüssen von Korrosion ausgesetzt und können Poren in der Beschichtung verursachen mit der Folge von lokaler Korrosion der darunter liegenden Metalloberfläche

Das erfindungsgemäße Verfahren ist weitgehend unabhängig von der Legierung und dem Gefüge des Metalls. In einer Ausführungsform wird das erfindungsgemäße Verfahren auf einem Metallbauteil angewendet, das aus zusammengesetzten Teilen besteht, die mit dem erfindungsgemäßen Verfahren einheitlich gefärbt werden. Hierbei können die Teile weitgehend unabhängig von ihrer Gestalt und Form einheitlich gefärbt werden.

Bevorzugt weisen die erfindungsgemäßen Oberflächen eine oder mehrere der hierin in Punkten 1-11 angeführten Gebrauchseigenschaften auf.
1. Die gefärbten Oberflächen zeigen nach wie vor die charakteristischen Merkmale der ursprünglichen Metalloberflächen hinsichtlich Glanz und Oberflächenstruktur.
2. Die Farbwahl ist frei bestimmbar und jederzeit wiederholbar.
3. Farbintensität und -tiefe sind frei wählbar.
4. Die Färbung ist über die gesamten Oberflächen gleichmäßig.
5. Die Färbung ist weitgehend unabhängig vom darunter liegenden Werkstoff.
6. Kombinierte Bauteile und Fertigteile können ebenso beschichtet werden wie Bleche und andere Halbzeuge.
7. Die gefärbten Oberflächen sind beständig gegen Korrosion und UV-Strahlung.
8. Die gefärbten Oberflächen sind temperaturbeständig bis ca. 400°C.
9. Die gefärbten Oberflächen sind hydrophob, leicht zu reinigen und weisen Antigraffiti- und Antifingerprint-Eigenschaften auf.
10. Die gefärbten Oberflächen können scharfkantig verformt werden.
11.Zur Herstellung der erfindungsgemäßen gefärbten Oberflächen werden keine giftigen oder gefährlichen Substanzen verwendet. Die Oberflächen sind umweltfreundlich und nachhaltig.

Die erfindungsgemäße glaskeramische Beschichtung, die aus der Sol-Gel- Beschichtung erzeugt wurde, ist transparent und nicht opak. Insbesondere weist sie einen metallischen Glanz auf und reflektiert, abhängig von der Dichte der Pigmente, einen wesentlichen Anteil des einfallenden Lichts. Dadurch wirken die Oberflächen im Vergleich zu chemisch gefärbten Oberflächen deutlich heller.

Die Beschichtung ist hitzebeständig, wobei die Farbwirkung bei Temperaturen bis 400°C bestehen bleibt und im Salzsprühtest mindestens 200 Stunden Belastung ohne Schaden überstehen kann.

Nach dem Abkühlen sind die farbigen Metalloberflächen gebrauchsfertig.

Die Erfindung betrifft zudem Aluminium und Zink mit farbiger Oberfläche bzw. Gegenstände aus diesen Metallen oder mit einer Oberfläche aus diesen Metallen, wobei die Metalloberfläche eine transparente, glaskeramische Beschichtung aufweist, die anorganische Farbpigmente enthält. Die farbige Oberfläche kann gemäß dem hier beschriebenen Verfahren hergestellt werden. Alle Ausführungsformen die bezüglich des erfindungsgemäßen Verfahrens beschrieben wurden, sind auch auf die Produkte mit gefärbter Oberfläche anwendbar. Insbesondere die bezüglich des Verfahrens beschriebene Oxidschicht und glaskeramische Schicht ist auf dem Metall mit farbiger Oberfläche vorhanden.

Die Metalloberfläche wird regelmäßig nur teilweise von den anorganischen Farbpigmenten bedeckt bzw. optisch verdeckt, sodass eine unter der glaskeramischen Schicht angeordnete metallische Oberfläche durch die glaskeramische Schicht hindurch an den Stellen sichtbar ist, wo keine anorganischen Farbpigmente vorhanden sind. Glanz und Struktur farbiger Metalloberfläche zeigen im Wesentlichen auch Glanz und Struktur der darunter liegenden Metalloberflächen.

Die Erfindung betrifft im weitesten Sinne eine Metalloberfläche auf Aluminium oder Zink, die mit einer transparenten, farbigen glaskeramischen Beschichtung versehen ist. Die Farbe der Beschichtung ergibt sich aus dem ausgewählten anorganischen Farbpigmenten. Diese Farbpigmente haben regelmäßig einen Durchmesser von 500 bis 1.500 nm. Im Fall der vorliegenden Erfindung hat sich gezeigt, dass insbesondere bei diesen Pigmentdurchmessern ein metallischer Glanz, der sehr wahrscheinlich von der unter der Beschichtung liegenden metallischen Oberfläche herrührt, erhalten bleibt. Dies wäre bei Beschichtungen mit kleineren Pigmenten nicht möglich, da diese nicht auf die Metalloberfläche sedimentieren, sondern innerhalb der Schicht schwebend verteilt die Metalloberfläche verdecken würden.

Die Erfindung betrifft auch farbige Aluminium- oder Zinkoberflächen, hergestellt oder herstellbar durch das erfindungsgemäße Verfahren.

### Beispiele

### Beispiel 1

Ein Aluminiumblech von 1,0 mm mit blank elektropolierter Oberfläche und den Abmessungen 800 x 800 mm wurde in einer alkalischen Abkochentfettung für 5 Minuten durch Tauchen gereinigt und anschließend in Wasser gespült. Nachfolgend wurde das Blech für die Dauer von 10 Minuten in einer wässrigen Lösung von 20% Wasserstoffperoxid bei Raumtemperatur getaucht. Anschließend wurde das Blech liegend durch Spritzen beschichtet mit einer Schichtdicke von 3 µm.

Verwendet wurde eine Sol-Gel-Beschichtung auf Basis von Siliziumdioxid (POLIANT von Fa. POLIGRAT GmbH), der 100.g/kg eines blauen Pigmentes (SICOCER® Blau 2502) beigemischt wurde. Das Pigment wurde vor dem Zumischen in die Verdünnung gemahlen auf eine Partikelgröße unter 1µm. Anschließend wurde die Oberfläche für die Dauer von 10 Minuten getrocknet und dann im Ofen bei 200 °C für die Dauer von 30 Minuten eingebrannt. Die Oberfläche zeigte nach dem Abkühlen eine metallisch glänzende Oberfläche mit intensivem Blau, wobei in der Oberfläche ein deutliches Spiegelbild der Umgebung in ihren natürlichen Farben erkennbar war. Die Oberfläche war glatt, hydrophob und zeigte nach dem Anfassen keine Fingerabdrücke. Die Oberfläche wurde scharfkantig um 180° umgebogen ohne Risse, Farbveränderung oder Ablösung der Schicht zu zeigen.

### Beispiel 2

Ein Zinkblech von 1,2 mm Dicke mit gewalzter blanker Oberfläche wurde vorbehandelt wie in Beispiel 1 beschrieben und anschließend liegend beschichtet mit einer Sol-Gel-Beschichtung auf Basis von Siliziumdioxid (POLIANT von Fa. POLIGRAT GmbH), wobei der Verdünnung ein kupferrotes Pigment (SICOCER® Rot 2355) in einer Menge von 80 g/kg zugemischt wurde und diese dann mit dem Produkt zugemischt wurde. Die Partikelgröße des Pigmentes lag unter 1 µm im Durchmesser. Nach 10 Minuten Trockenzeit und 30 Minuten Einbrennen bei 200 °C sowie anschließendem Abkühlen zeigte die Oberfläche ein kupferrotes glänzendes Aussehen mit ausgeprägt sichtbarer Kristallstruktur. Die Oberfläche fühlte sich glatt und metallisch an. Sie war hydrophob und zeigte nach dem Anfassen keine Fingerabdrücke. Sie bestand den Salzsprühtest über 200 Stunden und zeigte nach scharfkantigen Biegen um 180° keine Risse, Farbveränderung oder Ablösen der Schicht im Bereich der Umkantung.

### Zitierte Druckschriften:

EP 2145980 A1, DE 1971594 und DE 4338360 A1.

## Patentansprüche

1. Verfahren zur Herstellung einer transparenten, durch Verwendung anorganischer Pigmente gefärbte Beschichtung auf Aluminium oder Zink, wobei metallischer Glanz und Oberflächenstruktur der unter der Beschichtung liegenden metallischen Oberfläche sichtbar bleiben, umfassend die Schritte:
- Behandeln der Oberfläche mit einer wässrigen, Oxidationsmittel-enthaltenden Lösung, Aufbringen einer transparenten Siliziumdioxid Sol-Gel-Beschichtung, die anorganische Farbpigmente mit einem Durchmesser von 500 nm bis 1 500 nm enthält, auf die Oberfläche, wobei die Pigmente in einer Menge von 40 g/kg bis 200 g/kg, basierend auf der Menge an Sol-Gel, verwendet werden, und
- Thermische Härtung der aufgebrachten Beschichtung, wobei eine transparente glaskeramische Beschichtung erzeugt wird, bei der die beschichtete Oberfläche nicht vollständig durch die Farbpigmente bedeckt wird und die glaskeramische Beschichtung eine Dicke von 0,5-5,0 µm aufweist.

2. Das Verfahren nach Anspruch 1,
wobei die anorganischen Farbpigmente einen maximalen Durchmesser von 1 µm aufweisen.

3. Das Verfahren nach Anspruch 1 oder 2,
wobei die glaskeramische Beschichtung eine Dicke von 0,5-3,0 µm aufweist.

4. Das Verfahren nach einem der vorangegangenen Ansprüche,
wobei die Sol- Gel-Beschichtung in Schritt (iii) durch Spritzen, Sprühen oder Walzen aufgebracht wird.

5. Das Verfahren nach einem der vorangegangenen Ansprüche,
wobei die thermische Härtung in Schritt (iii) bei einer Temperatur von unter 300°C, bevorzugt in einem Bereich von 160°C bis 280°C, durchgeführt wird.

6. Das Verfahren nach einem der vorangegangenen Ansprüche,
wobei das Sol-Gel ein Kieselsol ist, basierend auf Silanen, die in Lösemittel gelöst werden, wobei das Kieselsol bevorzugt zudem ein oder mehrere weitere Sol-bildende Elemente enthält, bevorzugt ein oder mehrere Elemente aus der Gruppe bestehend aus Al, Ti, Zr, Mg, Ca und Zn, wobei diese Elemente die Si-Atome in den kolloidalen Strukturen ersetzen.

7. Aluminium oder Zink mit einer durch Verwendung anorganischer Pigmente gefärbten Beschichtung,
wobei die Metalloberfläche eine transparente, glaskeramische Beschichtung aufweist, die anorganische Farbpigmente enthält, wobei metallischer Glanz und Oberflächenstruktur der unter der Beschichtung liegenden metallischen Oberfläche sichtbar sind, erhältlich nach einem Verfahren gemäß irgendeinem der Ansprüche 1 bis 6.

## Claims

1. A method for producing a transparent coating, colored by use of inorganic pigments, on aluminum or zinc, wherein the metallic gloss and surface structure of the metallic surface underlying the coating remain visible, comprising the steps:
- treating the surface with an aqueous solution containing an oxidizing agent, applying a transparent silicon dioxide sol-gel coating, containing inorganic color pigments having a diameter of 500 nm to 1500 nm, to the surface, wherein the pigments are used in a quantity of 40 g/kg to 200 g/kg, based on the quantity of sol-gel, and
- thermally curing the applied coating, wherein a transparent glass ceramic coating is produced in which the coated surface is not completely covered by the color pigments, and the glass ceramic coating has a thickness of 0.5-5.0 µm.

2. The method according to Claim 1,
wherein the inorganic color pigments have a maximum diameter of 1 µm.

3. The method according to Claim 1 or 2,
wherein the glass ceramic coating has a thickness of 0.5-3.0 µm.

4. The method according to one of the preceding claims,
wherein the sol-gel coating is applied in step (iii) by spreading, spraying, or rolling.

5. The method according to one of the preceding claims,
wherein the thermal curing in step (iii) takes place at a temperature of less than 300°C, preferably in a range of 160°C to 280°C.

6. The method according to one of the preceding claims,
wherein the sol-gel is a silica sol based on silanes that are dissolved in solvent, wherein the silica sol preferably also contains one or more further sol-forming elements, preferably one or more elements from the group comprising Al, Ti, Zr, Mg, Ca, and Zn, wherein these elements replace the Si atoms in the colloidal structures.

7. Aluminum or zinc with a coating that is colored by use of inorganic pigments,
wherein the metal surface has a transparent, glass ceramic coating that contains inorganic color pigments, wherein the metallic gloss and surface structure of the metallic surface underlying the coating are visible, obtainable by a method according to any of Claims 1 to 6.

## Revendications

1. Procédé de réalisation d'un revêtement transparent, coloré à l'aide de pigments minéraux, sur de l'aluminium ou du zinc, le brillant métallique et la structure de la surface métallique sous-jacente au revêtement restent visibles, le procédé comprenant les étapes suivantes :
- traiter la surface avec une solution aqueuse contenant un oxydant, l'application d'un revêtement transparent de sol-gel de dioxyde de silicium, contenant des pigments minéraux ayant un diamètre de 500 nm à 1500 nm, sur la surface, les pigments étant utilisés dans une quantité de 40 g/kg à 200 g/kg, sur la base de la quantité de sol-gel utilisée, et
- faire durcir par voie thermique le revêtement appliqué, un revêtement vitrocéramique transparent étant produit dans lequel la surface revêtue n'est pas complètement recouverte par les pigments de couleur et le revêtement vitrocéramique ayant une épaisseur de 0,5 à 5,0 µm.

2. Procédé selon la revendication 1,
dans lequel les pigments de couleur minéraux ont un diamètre maximal de 1 µm.

3. Procédé selon la revendication 1 ou la revendication 2,
dans lequel le revêtement vitrocéramique a une épaisseur de 0,5 à 3,0 µm.

4. Procédé selon l'une quelconque des revendications précédentes,
dans lequel le revêtement sol-gel de l'étape (iii) est appliqué par pulvérisation, aspersion ou laminage.

5. Procédé selon l'une des revendications précédentes,
dans lequel le durcissement thermique de l'étape (iii) est effectué à une température inférieure à 300 °C, de préférence dans une gamme allant de 160 °C à 280 °C.

6. Procédé selon l'une des revendications précédentes,
dans lequel le sol-gel est un sol de silice à base de silanes qui sont dissous dans un solvant, le sol de silice contenant de préférence également au moins un autre élément formant un sol, de préférence au moins un élément du groupe comprenant Al, Ti, Zr, Mg, Ca et Zn, ces éléments remplaçant les atomes de Si dans les structures colloïdales.

7. Aluminium ou zinc pourvu d'un revêtement coloré à l'aide de pigments minéraux,
la surface métallique comportant un revêtement vitrocéramique transparent qui contient des pigments de couleur minéraux, l'éclat métallique et la structure de la surface métallique sous-jacente au revêtement étant visibles et pouvant être obtenus par un procédé selon l'une des revendications 1 à 6.
